# EUROPÄISCHE PATENTSCHRIFT

(11) **EP 0 542 966 B1**
(45) Veröffentlichungstag und Bekanntmachung des Hinweises auf die Patenterteilung: **08.05.1996**
(21) Anmeldenummer: 92911703.4
(22) Anmeldetag: 03.06.1992
(51) Int. Cl.: D21H 25/18

(54) **VERFAHREN UND VORRICHTUNG ZUR MASSENKONSERVIERUNG VON ARCHIVALIEN**
PROCESS AND DEVICE FOR MASS CONSERVATION OF ARCHIVES
PROCEDE ET DISPOSITIF DE CONSERVATION A GRANDE ECHELLE D'ARCHIVES

(30) Priorität: 04.06.1991 DE 4118249
(43) Veröffentlichungstag der Anmeldung: 26.05.1993
(73) Patentinhaber: Schwarz, Günther, Dr., D-48165 Münster (DE)
(72) Erfinder: Schwarz, Günther, Dr., D-48165 Münster (DE)
(74) Vertreter: Matschkur, Götz, Lindner Patent- und Rechtsanwälte
(86) Internationale Anmeldenummer: EP9201229
(87) Internationale Veröffentlichungsnummer: WO9221817

(56) Entgegenhaltungen:
- DE-A- 3 802 797
- GB-A- 1 007 981
- ABSTRACT BULLETIN OF THE INSTITUTE OF PAPER CHEMISTRY Bd. 57, Nr. 1, Juli 1986, APPLETON US Seite 80 YATES 'Conservation of nineteenth-century tracing paper'

## Beschreibung

Die Erfindung bezieht sich auf ein Verfahren zur Massenkonservierung von Archivalien durch vorzugsweise beidseitiges Aufschmelzen einer durch ein Vlies bzw. Gewebe verstärkten Bindemittelkombination.

In jüngster Zeit werden aufgrund alarmierender Meldungen aus sämtlichen Bibliotheken und Archivs große Anstrengungen unternommen, um die vor dem Zerfall stehenden gedruckten und geschriebenen Werke zu retten, die neben einem Verschleiß durch die Benutzung vor allem durch die zeitliche begrenzte Haltbarkeit des Papiers bedroht sind.

Ursache für die geringe Haltbarkeit gerade der modernen Papiere sind Schwefelsäure und säurebildende Inhaltsstoffe, die in der industriellen Papierherstellung seit 1850 eingesetzt werden. Ungünstige Lagerbedingungen, wie Wärme, hohe Luftfeuchtigkeit und Klimaschwankungen beschleunigen den Zerfall.

Zur Erhaltung speziell dieser Archivalien mit Papieren aus der Zeit etwa seit 1850 sind eine Reihe von chemischen Verfahren vorgeschlagen worden, die im wesentlichen darin bestehen, daß die Archivalien einem gasförmigen oder auch flüssigen neutralisierenden Mittel ausgesetzt werden, um durch Neutralisation der Säurebestandteile im Papier eine weitere Zerstörung zu verhindern. Damit kann zwar der weitere Zerfall verhindert werden, die frühere, einwandfreie Beschaffenheit des Papiers jedoch nicht wiederhergestellt werden. Insbesondere bleibt die einmal aufgetretene Brüchigkeit des Papiers auch nach einer solchen Neutralisation noch bestehen. In jedem Fall sind zur Entsäuerung umfangreiche technische Anlagen erforderlich, die nur an zentraler Stelle gebaut und von speziell ausgebildetem Personal bedient werden können, so daß die Archivalien zur Behandlung an derartig zentrale Standorte transportiert werden müssen, wodurch die Gefahr der Beschädigung der brüchigen Archivalien beim Transport ganz erheblich erhöht wird. Darüberhinaus sind diese Verfahren auch sehr teuer und nutzen, wie gesagt, in den Fällen überhaupt nichts, in denen der Zerfall des Papiers soweit gediehen ist, daß allein aufgrund der entstandenen Brüchigkeit eine Benutzung auch des neutralisierten und entsäuerten Papiers sowieso nicht mehr möglich ist.

Darüberhinaus hat man selbstverständlicherweise auch versucht, eine Festigung der durch den Säureverfall brüchig gewordenen Papiere durchzuführen, doch stehen hierfür bisher nur handwerkliche, aber nicht für die Massenkonservierung geeignete Methoden zur Verfügung.

Zur Zeit wird handwerklich die Festigung durch Mitverwendung von Polyäthylenfolie als Klebeschicht in Verbindung mit Vlies bei relativ langer Preßzeit (5 bis 6 Minuten) und relativ hohen Temperaturen (120° Celsius) durchgeführt. Das Ergebnis dabei ist jedoch alles andere als optimal. Das Druckbild wird verschleiert und die hohe Preßtemperatur in Verbindung mit der doch relativ langen Preßzeit zieht das zu restauriende Archivmaterial sehr stark in Mitleidenschaft.

Der Erfindung liegt daher die Aufgabe zugrunde, ein Verfahren zur Massenkonservierung unter Verwendung von vorzugsweise beidseitig aufgeschmolzenen Kunststoffschichten so weiter zu bilden, daß es bei größtmöglicher Umweltfreundlichkeit rasch und einfach ohne großen apparativem Aufwand durchführbar ist, so daß es insbesondere auch möglich ist, das Verfahren dezentral selbst in kleineren Archiven einzusetzen. Darüber hinaus soll das Druckbild weder verschleiert noch sonstwie die Erkennbarkeit verschlechtert werden.

Zur Lösung dieser Aufgabe ist erfindungsgemäß vorgesehen, daß auf einem bewegten Trägerband oder einer rotierenden Trägerwalze Vlies oder Gewebe mit einer wäßrigen, selbstvernetzenden und/oder fremdvernetzbaren und/oder vorvernetzten Dispersion frei von flüchtigen Lösungsmitteln eines thermoplastischen Bindemittels mit einer hohen, oberhalb 60°C liegenden Filmbildungstemperatur, in die durch Heißeinfällung Wachse oder Paraffine mit einer Konzentrationbezogen auf den Festkörperanteil der Dispersion - von 3 bis 10 Gewichts-% eingearbeitet worden sind, durchtränkt und getrocknet und in Verbindung mit dem zu konservierenden Substrat unter Einwirkung von Druck und Temperatur durch einen kurzzeitigen Temperaturschock mit einer die Filmbildungstemperatur erheblich übersteigenden Temperatur zu einem das Substrat versiegelnden Film mit eingebettetem Vlies bzw. Gewebe zusammengeschmolzen wird.

Durch das erfindungsgemäße Verfahren erhält man in einfachster Weise eine Festigung der Archivalie bei höchster Transparenz und Haftung zwischen der aufgebrachten Siegelfolie und dem Substrat. Darüber hinaus ist das doppelt eingesiegelte Substrat nach wie vor eine dünne Folie, die also nur wenig dicker ist, als das ursprüngliche Substrat selbst, das wieder voll flexibel ist, selbst wenn man vorher ein vollständig brüchiges Substrat vorliegen hat. Durch die erfindungsgemäße Kombination eines Verfahrens zum Herstellen schnellhärtender Überzüge aus Trägerkörpern gemäß der Patentschrift DE 38 02 797 mit der Verwendung eingebetteter Vliese ergibt eine extrem einfach zuhandhabende Versiegelungsmöglichkeit für Archivalien. Der erfindungsgemäße kurze Temperaturschock hat dabei den ganz entscheidenden Vorteil, daß lediglich die tatsächlich zu einem Film zusammenzuschmelzende Beschichtung erhitzt wird und nicht beispielsweise auch das Trägermaterial, also das zu konservierende Substrat. Dies bedeutet, daß das Substrat überhaupt nicht beeinträchtigt wird, insbesondere wenn man anschließend an das Zusammenschmelzen des Films sofort wiederum eine Kühlung von außen vorsieht, so daß auch die in der Schicht enthaltende Wärme wieder abgezogen wird, ehe sie nach innen an das Substrat abgegeben werden kann.

Das erfindungsgemäße Verfahren, bei dem Vliese aus Zellulosefasern oder Glasfasern oder Kunststoffasern oder Kohlenstoffasern oder selbstverständlich auch Gemischen solche Fasern verwendet werden können, wobei bevorzugt ultradünne Vliese eingesetzt werden sollen, bietet darüberhinaus auch den Vorteil, daß durch eine Einstellung des Bindemittelfilms auf einen pH-Wert größer 7 gleichzeitig mit der entscheidenden mechanischen Verfestigung der Substrate auch eine Neutralisierung des Säuregehalts stattfinden kann, so daß weitere Zersetzungen nicht mehr stattfinden können. Es bedarf also bei dem erfindungsgemäßen Verfahren dann nicht mehr wie bisher zunächst einer Entsäuerung des Papiers mit Hilfe der sowieso bereits ja aufwendigen hierfür entwickelten Verfahren und einer nachfolgenden ebenfalls sehr aufwendigen und für die Praxis unbrauchbaren Verfestigung, sondern man kann mit einem rasch und rationell durchführbaren Schmelzbeschichtungsverfahren mit eingearbeiteten Armierungsvliesen gleichzeitig die Entsäuerung und die Verfestigung bewerkstelligen.

So können beispielsweise diesen Bindemittel-Kombinationen lösungsmittelfreie Alkalien, die keine Schadstoffe abspalten, beigefügt werden. Darüberhinaus verhindert die Zugabe von epoxidierten Ölen oder auch von 4-tertiär-Butylbrenzcatechin den weiteren Zerfall der Zellulosefaser.

Es hat sich gezeigt, daß die erfindungsgemäß vorgesehenen Bindemittel mit hohem Schmelzpunkt bzw. hoher minimaler Filmbildungstemperatur (MFT), die auf herkömmliche Art appliziert werden können, beispielsweise durch Walzen, Rakeln, Spritzen, Spachteln, Gießen oder elektrostatische Spritzen, dann, wenn sie einer hohen Temperatur ausgesetzt werden, schlagartig einem Schmelzvorgang unterliegen und dabei einen zusammenhängenden Film bilden, wobei dies auch dann gilt, wenn die Bindemittel auf einem Vlies angeordnet sind, welches bei dem Zusammenschmelzen zum Film dann als festigkeitserhöhende Armierung in den Film eingebettet ist. Diese Filmbildung unter dem Temperaturschock beseitigt dabei Verlauf störungen, wie ("Orangenschalen-Effekt", "Walzenriefen", "Rakelstreifen", "Raster-Effekt" usw., die sich sehr häufig auch durch noch so sorgfältige Rezeptgestaltung und Viskositätssteuerungen beim Auftragen von flüssigen oder pastösen Überzugsmaterialien nicht vermeiden lassen. Durch die hohe Schmelztemperatur, bzw.die hohe MFT, erfolgt sofort nach dem Verlassen der Temperaturzone ebenso schlagartig das Erstarren des im Schmelzvorgang gebildeten Films, so daß unmittelbar nach dem Temperaturschock die Stapelfähigkeit, Blockfestigkeit, Aufwickelbarkeit usw. sowie gleichzeitig die Resistenz der entstandenen Oberfläche gegenüber mechanischen und chemischen Einwirkungen gegeben ist. Dabei hat es sich als besonders vorteilhaft erwiesen, Dispersionen z. B. auf der Basis Acrylate, Methacrylate, sowie deren Ester, Nitrile, Amide, Vinylacetat, Styrol, Butadien, Vinylpropionat, Isobuten, Polyurethan, Vinyliden einzusetzen.

Es werden bevorzugt Hartharze, die wasserlöslich sind, bzw. durch Aminisierung wasserlöslich gemacht werden, herangezogen. Reaktive Harze, die wasserverdünnbar sind bzw. mittels geeigneter Emulgatoren in Wasser dispergiert/emulgiert werden, können in Verbindung mit den entsprechenden Katalysatoren, Promotoren, Beschleunigern (ggfs. latente Einstellungen) im Rahmen der thermischen Härtung zur Verbesserung der Resistenz gegenüber mechanischer und chemischer Einwirkung beitragen.

Hartharze sind dabei beispielsweise Copolymerisate aus Styrol und Acrylsäure, während reaktive Harze, z.B. polykondensationsfähige Systeme (Melamin-Harnstoff-Harze), polymerisationsfähige Harze (Polyester, Acrylatharze) oder polyadditionsfähige Harze (Polyurethan-Verbindungen) mit den jeweils entsprechenden Katalysatoren bzw. Reaktionspartnern sein können.

Im Falle der Verwendung latenter Härter-Systeme ist die Herstellung von 1-Komponenten-Materialien möglich. Voraussetzung hier ist, daß die Anspringtemperatur bei Temperaturen von über 100°C liegt.

Wasserverdünnbare Flüssigkeiten mit reaktiven Gruppen, die als Bindemittelbestandteile in die chemische Reaktion einbezogen werden, können dazu beitragen, bei hohem Festkörperanteil die Viskosität zu senken. Sie können darüberhinaus einen deutlich positiven Einfluß auf die Härtungs- und Filmeigenschaften ausüben. Beispiele für derartige reaktive Verdünner sind Polyole, Polyether, Polyetherole und Epoxide mit jeweils mindestens zwei reaktiven Gruppen. Als Rezepturbausteine können zur Beeinflussung der Verarbeitungsund Filmeigenschaften Filmbildner (Polyvinylalkohol), Weichmacher, Benetzungsmittel, Entschäumer, Mattierungsmittel usw. eingesetzt werden.

Der erfindungsgemäße kurze Temperaturschock - die kurzzeitige Erhitzung hat auch den Vorteil, daß lediglich die tatsächlich zu einem Film zusammenzuschmelzende Beschichtung erhitzt wird, und nicht beispielsweise das Trägermaterial auch, falls die Schicht direkt auf das Trägermaterial aufgebracht worden ist - läßt sich in verschiedener Weise, beispielsweise auch durch Strahlungswärme, erzielen. Bevorzugt ist jedoch vorgesehen, daß die vorgetrocknete Schicht in direktem Kontakt mit einer ca. 100 bis 200°C heißen, als Energiequelle dienenden Fläche zu einem Film zusammengeschmolzen wird, wobei es zusätzlich günstig ist, wenn der Film unmittelbar hinter der zu seiner Bildung führenden Heizeinrichtung gekühlt wird. Entsprechend der bevorzugten Kontaktheizung, entweder an einer Pressenfläche, oder bevorzugt an einer geheizten Kalanderwalze, soll auch die etwaige Kühlung des Films nach der Filmbildungsheizeinrichtung möglicherweise durch eine gekühlte Kalanderwalze erfolgen. Stattdessen oder zusätzlich kann auch eine berührungsfreie Düsenkühlung vorgesehen sein.

Bei dem erfindungsgemäßen Verfahren ist gerade auch die Heißeinfällung hoher Konzentration von Wachs oder Paraffin von erheblicher Bedeutung, da hierdurch neben einer extrem feinen Verteilung des Wachses bzw. Paraffins eine Art Umhüllungseffekt der einzelnen Dispersionsteilchen durch Wachsteilchen stattfindet. Dadurch ergibt sich eine wesentliche Verbesserung der rheologischen Eigenschaften und daraus resultierend sehr gleichmäßige Auftragsschichten, unabhängig von der Art der Aufbringung der Schicht. Hinzu kommt noch, daß bei der Schmelzflußhärtung wegen dieser Umhüllung der Dispersionsteilchen durch Wachs ein sehr rasches gleichmäßiges Zusammenschmelzen erfolgt, bei dem ganz offensichtlich auch im einzelnen nicht erforschte chemische Reaktionen auftreten, da die auf diese Weise gebildeten Schichten neben einer hohen mechanischen Härte extrem widerstandsfähig auch gegen Flüssigkeiten sind. Es hat sich gezeigt, daß selbst nach Tagen Flüssigkeiten noch nicht durch eine solche Schicht hindurchgetreten sind.

Darüberhinaus ermöglicht gerade auch der Anteil an vorzugsweise heiß eingefällten Wachsen oder Paraffinen ein sehr einfaches Transferverfahren derart, daß der Film zunächst auf einer Walze oder einem endlosen Band gebildet und von dort auch den eigentlichen Träger transferiert wird. Durch dieses erfindungsgemäße Transferverfahren lassen sich vor allem auch poröse und in ihrer Oberflächenstruktur rauhe Flächen mit einer glatten Überzugsschicht versehen, ohne daß übermäßig hohe Mengen an Dispersionsmittel verwendet werden müssen, da ja das Mittel nicht feucht auf die poröse Oberfläche aufgebracht werden muß und somit auch nicht in hohem Maße eindringen kann.

Während die Heißeinfällung von Wachsen zwar besonders gute Eigenschaften bringt, aber nicht unabdingbare Voraussetzung für ein brauchbares Ergebnis ist, ist ein relativ hoher Wachsanteil in der Größenordnung von wenigstens 3 bis 10% oder gar darüber von ganz besonderer Bedeutung. Darüberhinaus hat es sich als zweckmäßig erwiesen, bei der Wachseinfällung Wachs und Emulgator zu kombinieren.

Folgende Wachse haben sich für die erfindungsgemäßen Zwecke als besonders geeignet erwiesen: Montanwachse (Montansäure-, oder Montanesterwachse), Polyethylenwachse, Polymerdispersion, Naturwachse, Ethylen/Vinylacetat Copolymerisate in Verbindung mit geeigneten Emulgatoren.

Nicht nur die Art der verwendeten Wachs- bzw. Paraffinsorten, sondern auch das ausgewählte Emulgator-System haben entscheidenden Einfluß auf wesentliche Verarbeitungs- und Flächeneigenschaften (Verlauf, Glanz, Trenneffekt, Härte, Resistenz). Durch Zugabe entsprechender Emulgatoren kann z.B. das Lösen vom Kunststoffband völlig vereitelt werden, so daß man auf diese Weise einen hervorragenden Kaschierkleber erhalten kann.

Auch die Härte, die Viskosität und der Glanz werden sehr stark durch den jeweiligen Emulgator (auf Kombination verschiedener Emulgatoren) beeinflußt, wobei eine Emulgatormenge von ca. 2 bis 6% bezogen auf das Gesamtrezept sich als sehr zweckmäßig erwiesen hat.

Als Emulgatoren schließlich haben sich folgende Stoffe besonders bewährt: Ölsäureethoxylat, Fettalkoholethoxylat, Ölsäurealkylnolamid oder - bevorzugt - Riziniusölethoxylat.

Das Transferverfahren gestattet auch die sehr einfache Herstellung strukturierter Filme, indem nämlich die Walze bzw. das Band eine entsprechende Oberflächenstrukturierung aufweist, die dann entsprechend nach der Transferierung auf den eigentlichen Träger erhalten bleibt.

Mit besonderem Vorteil soll dabei das Transferverfahren in einer Weise erfolgen, daß die eigentliche Filmbildung, d.h. das Zusammenschmelzen des aus einer vorgetrockneten Dispersionsschicht entstehenden Films, gemeinsam mit der Transferierung erfolgt.

Die vorstehend angesprochene mögliche Oberflächenstrukturierung der Vlies oder Gewebe armierten Bindemittelfilme hat dabei den großen Vorteil, daß man beispielsweise durch Einstellung einer matten Oberfläche die Lesbarkeit der Drucke oder Schriften gegenüber einer zu stark hochglänzenden Oberfläche und den dabei auftretenden störenden Reflexen stark verbessern kann.

Darüberhinaus hängt es auch weitgehend von der verwendeten Bindemittelkombination ab, ob man auf den Träger beim für die Massenkonservierung von Archivalien bevorzugten Transferverfahren gegenüber dem selbstverständlich auch möglichen direkten Beschichtungsverfahren, zunächst das Vlies auf das Transferband oder auf einer Transferwalze aufbringt und dann die Dispersionslösung und das Vlies zu tränken oder umgekehrt, ob man erst einen Film auf der Dispersion aufbringt und auf diese das Vlies bzw. Gewebe aufbringt. Im ersteren Fall lassen sich größere Dispersionsmengen im Vlies oder Gewebe speichern, so daß eine stärkere Durchtränkung sichergestellt und damit eine auch größtmögliche Transparenz des armierten Films.

Dabei liegt es selbstverständlich im Rahmen der Erfindung, auch bei Durchführung des Transferverfahrens, die eigentliche Bildung des vorgetrockneten Films mit eingelagertem Vlies oder Gewebe und die Transferierung und Aufschmelzung auf die zu konservierende Archivalie quasi in einem Arbeitsgang vorzunehmen, oder aber auch zunächst einen Film aus dem Bindemittel und dem Vlies oder Gewebe auf dem Transferband zu schmelzen und diesen fertigen dünnen Film abzuziehen und auf einer Rolle aufzuwickeln um diese vorgefertigten armierten Filme dann beispielsweise an die Bibliotheken zu liefern, die dann nur mit einem relativ kleinem einfachen Kalander versehen zu werden brauchen, um einen solchen Film auf die bei ihnen zu schützenden Archivalien aufschmelzen zu können. Dabei schmilzt dann die Bindemittelkombination ein zweites Mal, was aber problemlos möglich ist, da ja die Bindemittelzusammensetzung reaktivierbar, also thermoplastisch ist.

Zur Durchführung des erfindungsgemäßen Verfahrens ist besonders vorteilhaft, ein zwischen einer Trockenvorrichtung und einer Transferstation mit heizbaren Übertragungswalzen oder- Übertragungsbändern sowie gegebenenfalls einem Ein- und Auslauf für das zu beschichtende Substrat umlaufendes endloses, aus Kunststoff oder Metall bestehendes Transferband vorgesehen, das auf der Rücklaufstrecke von der Transferstation, bzw. der Aufwickelvorrichtung für die vorgefertigte Folie eine Auftragsvorrichtung sowie eine Zuführstation für das Vlies oder Gewebe passiert.

Zwar läßt sich das bevorzugte Transferverfahren auch mit Hilfe einer Transferwalze durchführen, auf die die Dispersionsschicht zunächst aufgebracht und vorgetrocknet wird, um von ihr aus auf den eigentlichen Träger übertragen zu werden. In der Praxis ist jedoch im allgemeinen ein Transferband allein schon wegen der größeren Länge von Vorteil. Die größere Länge eines Transferbandes ermöglicht eine problemlose Anordnung einer Vielzahl von Auftragsstationen sowie eine unabhängige Vortrocknung vor der Schmelzkontakthärtung, so daß in der Praxis eine Transfervorrichtung mit Hilfe einer Transferwalze nur in Sonderfällen vorteilhaft einsetzbar ist.

Obgleich der erfindungsgemäße durch Schmelzflußhärtung gebildete Film sich recht problemlos von dem Transferband oder der Transferwalze ablösen läßt - durch die Düsenkühlung werden etwaige lose Teilchen automatisch entfernt - kann es in manchen Fällen dennoch zweckmäßig sein, vor der Auftragsvorrichtung eine Reinigungseinrichtung für das Transferband anzuordnen, um auch bei irgendwelchen Störungen auf dem Transferband verbeibende Überzugsteile oder Schichten zu entfernen, so daß sie nicht störend in den anschließend wieder gebildeten Film inkorporiert werden. Die Auftragsvorrichtungen für Zwischenschichten, beispielsweise eine bereits angesprochene Haftvermittlerschicht oder eine Farbgrundierschicht o.dgl., sind der Trockenvorrichtung nachgeordnet, wobei wiederum die Verwendung eines Transferbandes anstelle einer Transferwalze konstruktive und verfahrensmäßige Vorteile mit sich bringt.

Neben der Verwendung gekühlter Kühlrollen, bzw. einer Düsenkühlung, die den heizbaren Übertragungswalzen unmittelbar nachfolgen, um eine besonders schlagartige Abkühlung des durch Schmelzflußhärtung gebildeten Films und damit eine völlig unproblematische Weiterverarbeitung des beschichteten Trägers zu gewährleisten, kann auch vorgesehen sein, daß zwischen aufeinanderfolgenden Übertragungswalzen eine Umwegführung des Transferbandes gegenüber dem zu beschichtenden Träger vorgesehen ist. Durch diese Umwegführung können sowohl Stöße des Bandes als auch geringflächige Oberflächenfehler nicht entscheidend auf die Qualität des fertigen Films durchschlagen, da solche Fehler im Bereich zweier aufeinanderfolgender Walzen nicht mehr an der gleichen Stelle des Überzugs angeordnet sind.

Zur Verbesserung des Trenneffekts und, um bestimmte (z.B. sehr matte) Oberflächen zu erzielen, können auch entsprechende Silicon-Trennpapiere mitgeführt werden.

Weitere Vorteile und Einzelheiten ergeben sich aus der nachfolgenden Beschreibung einiger Ausführungsbeispiele sowie anhand der Zeichnung. Dabei zeigen:
- Fig. 1 und 2: verschiedene schematische Ausführungsbeispiele von Doppelbandmaschinen zur Durchführung des erfindungsgemäßen Verfahrens
- Fig. 3 und 4: schematische Darstellungen von Kalandermaschinen zur Durchführung der erfindungsgemäßen Massenkonservierung von Archivalien.

Bei der in Fig. 1 gezeigten Doppelbandmaschine werden die als Bogen 1 angedeuteten Archivmaterialien über das Band B einer Doppelbandmaschine 2 zugeführt, wobei das obere Band der Doppelbandmaschine 2 als Transferband 3 ausgebildet ist. Auf dieses Transferband 3 aus Stahl oder Kunststoff wird in einer Station 4 die Bindemitteldispersion als Schicht aufgebracht, während in einer nachfolgenden Station 5 von einer Rolle 6 her ein dünnes Vlies oder Papier 7 aufgebracht wird. Das mit der Dispersion getränkte Vlies oder Gewebe wird an einer Trocknungsstation 8 mit beispielsweise Heißluftdüsen vorbeibewegt, so daß das Bindemittel angetrocknet wird. Anschließend gelangt das Transferband mit dem angetrockneten imprägnierten Vlies zwischen die Walzen der Doppelbandmaschine, wobei mindestens die obere Eingangswalze 9 so geheizt ist, daß schlagartig mit dem Einziehen in den Walzenspalt gemeinsam mit dem zu konservierenden Bogen das Zusammenschmelzen des Bindemittels zu einem Film erfolgt. Die Gegendruckwalze 10 zur Walze 9 sollte bei einseitiger Einsiegelung besser nicht geheizt sein, um eine Erwärmnung der empfindlichen Archivalien, also der Bogen 1, zu vermeiden. In gleicher Weise sollen die Walzen 11 und 12 im Auslaufspalt der Doppelbandmaschine möglichst gekühlt sein, um die Gefahr einer Erwärmung der Archivalien von der erhitzten Filmschicht her soweit wie möglich zu begrenzen. Wenn in einem Durchlauf gleichzeitig beide Seiten eingesiegelt werden sollen, muß natürlich auch die Gegendruckwalze beheizt werden, da ja in diesem Falle auch von der Gegenseite Siegelvlies zugeführt wird.

Die Anordnung nach Fig. 2 unterscheidet sich von der nach Fig. 1 lediglich dadurch, daß die Anordnung der Bindemittelauftragstation 4 und der Vlieszuführstation 5 vertauscht sind, d. h. daß zuerst das Vlies oder Gewebe auf das Transferband 3 aufgebracht wird und dann mit der Bindemitteldispersion direkt getränkt wird.

Darüberhinaus ist in Fig. 2 angedeutet, daß man auch das in der Doppelbandmaschine zusammengeschmolzene Filmband mit innerer Vlies- oder Gewebearmierung über eine Rolle 13 abziehen kann, wobei in diesem Fall selbstverständlich an der Eingangsseite keine Bogen 1 zugeführt werden. Die Rolle 13 wird dann den entsprechenden Bibliotheken, Archiven oder dgl. zugeleitet, so daß diese mit Hilfe einer einfachen Kaschiermaschine den vorgefertigten Film auf die Archivalien aufbringen können. Auch wenn Bogen zugeführt werden, ist es vorteilhaft, aufzurollen, um dann im zweiten Durchlauf die Gegenseite einzusiegeln. In den meisten Fällen ist es nützlich, die eingesiegelten Archivalien aufzurollen, um sie erst später zu schneiden und zu besäumen.

Die Figuren 3 und 4 zeigen in Abweichung von den Doppelbandmaschinen nach den Figuren 1 und 2 Kalandervorrichtungen, wobei jedoch im übrigen die Funktionsweise im wesentlichen gleich ist. Das Transferband 3 läuft wiederum an der Bindemittelauftragsstation 4 und der Vlieszuführstation 5 (bzw. bei Fig. 4 umgekehrt) vorbei. Über eine beheizte, Umlenktrommel 14, wobei zusätzlich noch eine Heißluftdüsentrocknerstrecke 15 vorgesehen sein kann, gelangt die vorgetrocknete Schicht zum beheizten Kalander 16 dessen Einzugsspalt 18 die zu konservierenden Bogen 1 zugeführt werden. Zwischen dem Kalander 16 und seiner Gegendruckwalze 10 erfolgt das Zusammenführen des Vlieses mit dem Bindemittelgemisch und der Bogen 1, wobei das Bindemittelgemisch als Film mit eingebildetem Vlies oder Gewebe auf dem Bogen 1 aufschmilzt. Im Anschluß an den Kalander ist bei 17 eine Kühlung vorgesehen, die entweder eine Kontaktkühlung durch eine Walze oder aber auch eine Luftdüsenkühlung sein kann. In Figur 4 ist ähnlich wie in Figur 2 wieder angedeutet, daß man auch den am Kalander aus dem Vlies bzw. Gewebe mit dem Bindemittelgemisch durch Zusammenschmelzen gebildeten Film nicht unmittelbar bei seiner Bildung auf die Bogen 1 aufschmelzen muß, sondern daß man ihn auch über eine Walze 13 abziehen kann, um ihn dann als vorgefertigten Film kleineren Bibliotheken zur Verfügung zu stellen, die dann lediglich einen einfachen Schmelzkalander brauchen, um einen solchen Film auf ihre Archivalien zur Versiegelung aufschmelzen zu können.

Neben der gezeigten Anordnung, bei der jeweils nur eine Seite mit einer Siegelschicht versehen ist, kann die Ausbildung auch selbstverständlich auch so getroffen sein, daß man gleichzeitig auf der Ober- und Unterseite der Bogen 1 eine Filmschicht aufbringt.

## Patentansprüche

1. Verfahren zur Massenkonservierung von Archivalien durch Aufschmelzen einer durch ein Vlies bzw. Gewebe verstärkten Bindemittelkombination, dadurch gekennzeichnet, daß auf einem bewegten Trägerband oder einer rotierenden Trägerwalze Vlies oder Gewebe mit einer wäßrigen, selbstvernetzenden und/oder fremdvernetzbaren und/oder vorvernetzten Dispersion frei von flüchtigen Lösungsmitteln eines thermoplastischen Bindemittels mit einer hohen, oberhalb 60°C liegenden Filmbildungstemperatur, in die durch Heißeinfällung Wachse oder Paraffine mit einer Konzentration - bezogen auf den Festkörperanteil der Dispersion - von 3 bis 10 Gewichts-% eingearbeitetet worden sind, durchtränkt und getrocknet und in Verbindung mit dem zu konservierenden Substrat unter Einwirkung von Druck und Temperatur durch einen kurzzeitigen Temperaturschock mit einer die Filmbildungstemperatur erheblich übersteigenden Temperatur zu einem das Substrat versiegelnden Film mit eingebettetem Vlies bzw. Gewebe zusammengeschmolzen wird.

2. Verfahren nach Anspruch 1, dadurch gekennzeichnet, daß das Substrat beidseitig mit einem durch Vlies oder Gewebe armierten Film versiegelt wird.

3. Verfahren nach Anspruch 1 oder 2, dadurch gekennzeichnet, daß das Vlies oder Gewebe Zellulosefasern und/oder Glasfasern und/oder Kunststoffasern und/oder Kohlenstoffasern enthält.

4. Verfahren nach einem der Ansprüche 1 bis 3, gekennzeichnet durch die Verwendung von Dispersionen auf der Basis
- Acrylate, Methacrylate sowie deren Ester, Nitrile, Amide,
- Vinylacetat,
- Styrol,
- Butadien,
- Vinylpropionat,
- Isobuten,
- Polyurethan,
- Vinyliden.

5. Verfahren nach Anspruch einem der Ansprüche 1 bis 4, gekennzeichnet durch die Verwendung reaktiver Verdünner auf der Basis von
- Polyolen,
- Polyethern,
- Polyetherolen oder
- Epoxiden
mit jeweils mindestens zwei reaktiven Gruppen.

6. Verfahren nach einem der Ansprüche 1 bis 5, gekennzeichnet durch die Verwendung von Wachsen auf der Basis von
- Montanwachsen (Montansäure-, Montanesterwachse),
- Polyethylenwachse,
- Naturwachse,
in Verbindung mit geeigneten Emulgatoren.

7. Verfahren nach Anspruch 6, dadurch gekennzeichnet, daß als Emulgatoren
- Ölsäureethoxylat,
- Fettalkoholethoxylat,
- Ölsäurealkylolamid
oder Rizinusölethoxylat verwendet werden.

8. Verfahren nach einem der Ansprüche 1 bis 7, dadurch gekennzeichnet, daß der Bindemittelfilm einen pH-Wert größer 7 aufweist.

9. Verfahren nach Anspruch 8, dadurch gekennzeichnet, daß der Dispersion lösungsmittelfreie Alkalien, die keine Schadstoffe abspalten, beigefügt werden.

10. Verfahren nach Anspruch 9, dadurch gekennzeichnet, daß der Dispersion epoxidierte Öle bzw. 4-tertiär-Butylbrenzcatechin beigefügt werden.

11. Verfahren nach einem der Ansprüche 1 bis 10, dadurch gekennzeichnet, daß die vorgetrocknete Schicht in direktem Kontakt mit einer ca. 100 - 200°C heißen, als Energiequelle dienenden Fläche zu einem Film zusammengeschmolzen wird.

12. Verfahren nach einem der Ansprüche 1 bis 11, dadurch gekennzeichnet, daß der Film unmittelbar hinter der zu seiner Bildung führenden Heizeinrichtung gekühlt wird.

13. Verfahren nach einem der Ansprüche 1 bis 12, dadurch gekennzeichnet, daß die vorgetrocknete Schicht durch Aufbringen der flüssigen Dispersion auf eine Transferwalze oder ein endloses Transferband - vor oder nach dem Zuführen des Vlieses oder des Gewebes - gebildet und von dort auf den eigentlichen Träger transferiert wird, wobei beim Transfer das Zusammenschmelzen zu einem Film bewirkt wird.

## Claims

1. Process for the mass preservation of records by the fusing on of a binder combination reinforced by non-woven or woven tissue, characterised in that on a moving carrier belt or a rotating carrier roll non-woven or woven tissue, together with an aqueous, self-crosslinking and/or not-crosslinkable and/or pre-cross-linked dispersion free from volatile solvents of a thermoplastic binder with a high film-forming temperature of more than 60 °C, into which waxes or paraffins with a concentration - calculated on the solids content of the dispersion - of 3 to 10 % by weight have been worked by hot charging, is impregnated and dried and in combination with the substrate to be preserved fused together with embedded non-woven or woven tissue into a film sealing the substrate under the effect of pressure and temperature by means of an accelerated temperature shock at a temperature exceeding substantially the film-forming temperature.

2. Process according to claim 1, characterised in that the substrate is sealed on both sides with a film reinforced by non-woven or woven tissue.

3. Process according to claim 1 or 2, characterised in that the non-woven or woven tissue contains cellulosic fibres and/or glass fibres and/or synthetic fibres and/or carbon fibres.

4. Process according to one of claims 1 to 3, characterised by the use of dispersions based on
- acrylates, methacrylates and their esters, nitriles, amides,
- vinyl acetate,
- styrene,
- butadiene,
- vinyl propionate,
- isobutene,
- polyurethane,
- vinylidene.

5. Process according to one of claims 1 to 4, characterised by the use of reactive thinners based on
- polyols,
- polyethers,
- polyetherols or
- epoxides
containing at least two reactive groups in each case.

6. Process according to one of claims 1 to 5, characterised by the use of waxes based on
- montan waxes (montanic acid and montanic ester waxes),
- polyethylene waxes,
- natural waxes,
in combination with suitable emulsifiers.

7. Process according to claim 6, characterised in that
- oleic acid ethoxylate,
- fatty alcohol ethoxylate,
- oleic acid alkylol amide
or castor oil ethoxylate are used as emulsifiers.

8. Process according to one of claims 1 to 7, characterised in that the binder film has a pH value of more than 7.

9. Process according to claim 8, characterised in that there are added to the dispersion solvent-free alkalis which do not separate any harmful substances.

10. Process according to claim 9, characterised in that there are added to the dispersion epoxidized oils or 4-tertiary-butyl catechin.

11. Process according to one of claims 1 to 10, characterised in that the pre-dried layer is fused together into a film in direct contact with an approx. 100 - 200 °C hot surface serving as an energy source.

12. Process according to one of claims 1 to 11, characterised in that the film is cooled directly downstream of the heating device leading to its formation.

13. Process according to one of claims 1 to 12, characterised in that the pre-dried layer is formed by application of the liquid dispersion to a carrier roll or a continuous conveyor belt, either before or after the feeding of the non-woven or the woven tissue, and is transported from there onto the actual carrier, wherein the fusing together into a film is brought about during the transfer.

## Revendications

1. Procédé pour conserver en grandes quantités des archives, par fusion d'une combinaison de liant, renforcée par une nappe ou un tissu, caractérisé en ce qu'on imprègne une nappe ou un tissu, sur une bande de support en mouvement ou un cylindre de support entraîné en rotation, avec une dispersion aqueuse, auto-réticulante et/ou pouvant être réticulée par voie extérieure et/ou pré-réticulée, ne contenant pas de solvants volatils d'un liant thermoplastique, à une température élevée de formation de film, supérieure à 60°C, dispersion dans laquelle des cires ou des paraffines ont été introduites, par application de chaleur, sous une concentration de 3 à 10% en poids, rapportée à la fraction de substances solides de la dispersion, et on sèche la nappe ou le tissu et, en liaison avec le substrat devant être conservé, on la ou le soumet à une fusion, sous l'effet d'une pression et d'une température, moyennant un choc de température bref, à une température dépassant nettement la température de formation de film, pour former un film à nappe ou tissu intégré, qui réalise un scellage étanche du substrat.

2. Procédé selon la revendication 1, caractérisé en ce qu'on scelle le substrat sur ses deux faces avec un film armé par une nappe ou un tissu.

3. Procédé selon la revendication 1 ou 2, caractérisé en ce que la nappe ou le tissu contient des fibres de cellulose et/ou des fibres de verre et/ou des fibres de matière plastique et/ou des fibres de carbone.

4. Procédé selon l'une des revendications 1 à 3, caractérisé par l'utilisation de dispersions à base de
- acrylates, méthacrylates et leurs esters, nitriles, amides,
- acétate de vinyle
- styrène
- butadiène
- propionate de vinyle
- isobutène
- polyuréthane
- vinylidéne.

5. Procédé selon l'une des revendications 1 à 4, caractérisé par l'utilisation de diluants réactifs à base de :
- polyols,
- polyéthers
- polyéthérols, ou
- époxydes
comportant respectivement au moins deux groupes réactifs.

6. Procédé selon l'une des revendications 1 à 5, caractérisé par l'utilisation de cires à base de :
- cires de lignite (cire d'acide montanique, cire d'ester montanique),
- cire de polyéthylène,
- cire naturelle,
en liaison avec des émulsionnants appropriés.

7. Procédé selon la revendication 6, caractérisé en ce qu'on utilise comme émulsionnants
- l'éthoxylate d'acide oléique,
- un éthoxylate d'alcool gras,
- l'alcanolamide d'acide oléique,
ou l'éthoxylate de l'huile de ricin.

8. Procédé selon l'une des revendications 1 à 7, caractérisé en ce que le film de liant possède une valeur de pH supérieure à 7.

9. Procédé selon la revendication 8, caractérisé en ce qu'on ajoute à la dispersion des alcalis ne contenant pas de solvant et qui n'éliminent aucune substance nocive.

10. Procédé selon la revendication 9, caractérisé en ce qu'on ajoute à la dispersion des huiles époxydées ou de la 4-ter.-butylpyrocatèchine.

11. Procédé selon l'une des revendications 1 à 10, caractérisé en ce qu'on fait fondre en un film la couche préalablement séchée en contact direct avec une surface chaude d'environ 100 à 200°C, constituants une source d'énergie.

12. Procédé selon l'une des revendications 1 à 11, caractérisé en ce qu'on refroidit le film immédiatement en aval du dispositif de chauffage conduisant à sa formation.

13. Procédé selon l'une des revendications 1 à 12, caractérisé en ce qu'on forme la couche préalablement séchée, par dépôt de la dispersion liquide sur un cylindre de transfert ou une bande de transfert sans fin, avant ou après l'amenée de la nappe ou du tissu, et on la transfère, à partir de là, sur le support proprement dit, la mise en film par fusion étant exécutée lors du transfert.
